# FASCICULE DE BREVET EUROPEEN

(11) **EP 1 226 297 B1**
(45) Date de publication et mention de la délivrance du brevet: **14.06.2006**
(21) Numéro de dépôt: 00964353.7
(22) Date de dépôt: 22.09.2000
(51) Int. Cl.: D04H 1/46

(54) **PROCEDE POUR LA REALISATION DE NAPPES NON TISSEES DONT LA COHESION EST OBTENUE PAR L'ACTION DE JETS DE FLUIDE**
VERFAHREN ZUR HERSTELLUNG EINES VLIESSTOFFES MIT HYDRODYNAMISCHER VERNADELUNG
METHOD FOR PRODUCING NONWOVEN WEBS WHEREOF THE COHESION IS OBTAINED BY THE ACTION OF FLUID JETS

(30) Priorité: 05.10.1999 FR 9912601
(43) Date de publication de la demande: 31.07.2002
(73) Titulaire: Rieter Perfojet, 38330 Montbonnot (FR)
(72) Inventeur: NOELLE, Frédéric, F-38330 Saint Nazaire les Eymes (FR)
(74) Mandataire: Eidelsberg, Victor Albert
(86) Numéro de dépôt international: PCT/FR2000/002633
(87) Numéro de publication internationale: WO 2001/025522

(56) Documents cités:
- EP-A- 0 423 619
- EP-A- 0 446 432
- EP-A- 0 511 025
- WO-A-92/08832
- FR-A- 2 734 285
- FR-A- 2 781 818
- GB-A- 1 353 756
- US-A- 5 115 544
- US-A- 5 369 858
- US-A- 5 632 072

## Description

### Domaine Technique

Depuis des décennies, il a été proposé de remplacer des nappes textiles traditionnelles (tissus, tricots) par des structures dites «non-tissés» qui, d'une manière générale, peuvent être classées en trois grandes catégories, résultant de leur processus même de fabrication. à savoir les non-tissés dits " par voie sèche ", " par voie fondue " et les non-tissés dits " par voie humide ".

Dans la suite de la description, la présente invention sera décrite appliquée à l'obtention de non-tissés par la technique dite " par voie sèche », mais il est évident que cela n'est pas limitatif et, qu'éventuellement, elle pourrait être appliquée aux deux autres catégories de non-tissés.

L'un des principaux problèmes qui se pose lors de la réalisation de non-tissés est celui de réaliser la cohésion de la structure afin de conférer aux produits des caractéristiques mécaniques fonction de l'application envisagée, tout en conservant ou conférant certaines caractéristiques physiques, tel que voluminosité, toucher, aspect....

Parmi les techniques proposées à ce jour, une telle cohésion est obtenue par entremêlement des fibres dans l'épaisseur de la nappe grâce à l'action de jets de fluide, et plus particulièrement de jets d'eau sous pression.

Une telle technique de traitement par jets d'eau a été proposée depuis des décennies comme cela ressort des brevets US 3 214 819, 3 508 308 et 3 485 706.

D'une manière générale, cette technique consiste à réaliser l'entrelacement des fibres élémentaires entre elles grâce à l'action de jets d'eau sous pression qui agissent sur la structure fibreuse à la manière d'aiguilles et permettent de réorienter une partie des fibres constituant la nappe dans le sens de l'épaisseur.

Une telle technologie s'est largement développée de nos jours, et est utilisée non seulement pour réaliser des structures dites « spunlace » à usage textile, tel que notamment pour les applications dans les domaines médicaux ou hospitaliers, de l'essuyage, de la filtration, d'enveloppes pour sachets de thé, mais également pour réaliser de minuscules perforations dans des supports continus, tels que papier, cartons, films, voire même feuilles de matière plastique ou autres, les articles obtenus pouvant être soit réguliers et homogènes et se présentant sous la forme d'une feuille plane pouvant éventuellement présenter des perforations comme cela ressort du brevet US 3 508 308, voire éventuellement comporter des motifs résultant de la réorientation des fibres, et ce essentiellement dans un but esthétique comme cela ressort de l'US 3 485 706.

Concernant les applications de tels produits de type " spunlace ", il est connu depuis fort longtemps que l'on peut adapter les propriétés finales du produit obtenu en réalisant des mélanges de matière, par exemple en associant entre eux plusieurs voiles constitués de fibres de nature différente, par exemple des fibres naturelles, artificielles ou synthétiques, voire même à partir de nappes dans lesquelles les fibres sont préalablement mélangées, des renforts (grilles tissées ou non tissées, nappes de type " spunbond » ... ) pouvant éventuellement être intégrés à l'intérieur de la structure non tissée.

Parmi les nombreuses applications des non-tissés, on peut citer les produits d'essuyage ou les produits dits " lingettes humides », désignés dans ce secteur technique par l'expression anglaise « *wet wipes* » ainsi que dans le domaine de l'hygiène.

Outre de bonnes caractéristiques mécaniques tant dans le sens long que dans le sens large, et ce aussi bien à l'état sec qu'à l'état humide, de tels produits doivent présenter également comme caractéristique essentielle d'avoir un bon pouvoir d'absorption et de rétention du liquide ou produit de traitement qu'ils supportent ou qu'ils doivent absorber. Ils doivent par ailleurs présenter une bonne stabilité dimensionnelle, être souples, doux, volumineux et agréables au toucher.

L'invention est particulièrement adaptée pour réaliser de tels articles et, dans la suite de la description, elle sera décrite plus particulièrement pour l'obtention de tels produits.

### Techniques antérieures

A ce jour, pour réaliser des chiffons d'essuyage ou lingettes humides, il peut être envisagé d'utiliser des nappes non-tissées constituées en totalité de fibres absorbantes, telles que fibres cellulosiques, viscose notamment. Afin de conférer de bonnes caractéristiques mécaniques au produit, on utilise préférentiellement un mélange de fibres synthétiques (polyester, polypropylène) et de fibres artificielles (viscose).

Pour réaliser de tels articles constitués d'un mélange de fibres, on peut, soit réaliser un mélange intime desdites fibres que l'on transforme en une nappe unitaire homogène, soit, on procède à l'association de deux nappes préalablement réalisées, à savoir une nappe à base de fibres discontinues ou de filaments synthétiques continus (polyester, polypropylène), la seconde à base de fibres artificielles (viscose), et l'on associe lesdites nappes par enchevêtrement hydraulique.

Il a été également proposé, pour réaliser de tels articles, de remplacer les fibres artificielles qui confèrent le pouvoir d'absorption et de rétention du liquide à la nappe par des fibres cellulosiques naturelles telles que des fibres de bois, incorporées dans les mêmes proportions que les produits antérieurs à base de fibres artificielles ou synthétiques, lesdites fibres cellulosiques naturelles étant enchevêtrées avec les fibres chimiques également par un traitement au moyen de jets d'eau.

Un tel produit présente de bonnes caractéristiques de résistance mécanique, caractéristiques essentiellement apportées par les fibres synthétiques, ainsi que de bonnes caractéristiques d'absorption et de rétention de liquide conférées par les fibres cellulosiques.

Les brevets français FR-A-2 730 246 et 2 734 285 - brevets qui correspondent respectivement aux brevets US-A-5 718 022 et US-A-5 768 756 - décrivent des solutions qui permettent de traiter avec succès des fibres hydrophobes ou des mélanges de ces fibres avec d'autres fibres hydrophiles ou même des nappes entièrement en fibres naturelles au moyen de jets d'eau.

D'une manière générale, selon les enseignements de ces documents, le traitement consiste à traiter une nappe de base composée de fibres élémentaires de même nature ou de nature différente, à comprimer et humidifier cette nappe de base puis à entremêler les fibres au moyen d'au moins une rampe de jets contigus d'eau sous haute pression agissant sur la nappe de base.

Pour ce faire, on fait avancer positivement la nappe de base sur un support poreux sans fin, en mouvement, et on l'amène à la surface d'un tambour cylindrique rotatif perforé à l'intérieur duquel est appliqué un vide partiel.

La nappe de base est comprimée mécaniquement entre le support poreux et le tambour rotatif, qui avancent tous les deux sensiblement à la même vitesse.

Immédiatement en aval de la zone de compression, on dirige sur la nappe un rideau d'eau qui traverse successivement le support poreux, la nappe de base comprimée et le tambour perforé support qui aspire l'eau en excès.

En continu, toujours sur le tambour cylindre rotatif, on entremêle les fibres élémentaires en soumettant la nappe comprimée et mouillée à l'action d'au moins une rampe de jets d'eau sous haute pression. En général, on réalise le liage au moyen de plusieurs rampes successives de jets d'eau qui agissent soit sur la même face, soit alternativement contre les deux faces de la nappe, la pression à l'intérieur des rampes et la vitesse des jets émis variant d'une rampe à la suivante, et le plus souvent de manière progressive.

Par ailleurs, il convient de noter ainsi que cela ressort du FR 2 734 285, que le rouleau perforé comporte de préférence des micro-perforations, distribuées de manière aléatoire.

Eventuellement, après ce traitement de liage, la structure non-tissée peut être soumise à un second traitement exercé sur la face envers.

### Exposé de l'invention

Or on a trouvé, et c'est ce qui fait l'objet de la présente invention, un procédé qui non seulement permet de réaliser des non-tissés absorbants présentant d'excellentes propriétés physiques (résistance à la traction, à la déchirure, à l'abrasion), une bonne capacité d'absorption et de rétention de liquide similaire à des articles de même composition obtenus conformément aux enseignements du FR-2 734 285 et qui, par ailleurs, présente par rapport à de tels articles, un toucher plus agréable et une voluminosité amplifiée.

D'une manière générale, l'invention concerne donc un procédé permettant la réalisation d'un nouveau type de non-tissé constitué au moins pour partie de fibres élémentaires hydrophiles, qui consiste, en continu :
- à réaliser par cardage ou autre technique conventionnelle une nappe fibreuse ;
- à comprimer et humidifier ladite nappe ;
- à soumettre la nappe humidifiée et comprimée à un traitement de liage au moyen de jets d'eau agissant au moins contre l'une de ses faces, la nappe étant supportée par un tambour rotatif comportant des micro-perforations distribuées de manière aléatoire, un vide partiel étant appliqué à l'intérieur dudit tambour ;
- à transférer ladite nappe liée à un ensemble permettant son égouttage et son séchage avant de la réceptionner notamment sous forme d'un enroulement.

Le procédé selon l'invention se caractérise en ce que, après traitement de liage au moyens de jets d'eau et avant séchage et réception, la nappe pré-liée et humidifiée est transférée à un ensemble additionnel de traitement par action d'une ou plusieurs série de jets d'eau, ledit ensemble comprenant une surface mobile aspirante, se présentant sous la forme d'un tambour recouvert d'une structure ajourée, constituée par une toile tissée en fils métalliques, conformée pour présenter une succession de zones en relief et en creux.

Pour la mise en oeuvre du procédé conforme à l'invention, le premier traitement par jets d'eau est réalisé conformément aux enseignements des FR-A-2 730 246 et FR-A-2 734 285 dont le contenu est intégré à la présente description en tant que de besoin.

Le traitement additionnel par jets qui est réalisé avant séchage de la nappe est obtenu, comme indiqué précédemment, en la faisant passer à la surface d'un tambour cylindrique rotatif perforé, aspirant. De manière connue, un tel tambour est constitué par une structure en nid d'abeille recouverte d'une tôle perforée qui tourne autour d'un second tambour cylindrique coaxial, fixe, creux, relié à une source de vide partiel pour former une caisse aspirante en dessous des zones où agissent les jets d'eau. Conformément à l'invention, ledit tambour est recouvert d'une structure également perforée ou poreuse en elle-même présentant des zones en relief et en creux, cette structure étant de préférence constituée par un tissu, se présentant sous la forme d'un manchon amovible.

Grâce à une telle conception, il est donc aisé, par simple changement de ce manchon, de modifier l'aspect et les caractéristiques du produit obtenu.

Comme structure de couverture du tambour aspirant, on utilisera de préférence une toile tissée, réalisée par exemple en fils de bronze et qui présente comme caractéristique de pouvoir être embossée.

Dans une telle structure, le taux de vide par rapport à la surface est compris entre 10 % et 50 %, et la hauteur globale entre le fond des parties creuses et la partie supérieure des zones en relief est en général comprise entre 0,5 mm et 2 mm.

La configuration des reliefs et creux que présentera une telle toile, peut être de tout type, par exemple se présenter sous la forme de chevrons, de motifs à contours précis (circulaires, carrés) ou un aspect gaufré, crêpé...

Selon une variante conforme à l'invention, avant traitement sur la surface embossée, le complexe peut éventuellement recevoir un second traitement de liage par jets réalisé d'une manière similaire au précédent, mais sur la face opposée.

Après traitement, le non-tissé, toujours à l'état humide, est transféré à une zone d'exprimage, suivie d'une zone de séchage constituée par un tambour à air traversant. Il est enfin réceptionné sous la forme d'un enroulement.

Un tel procédé peut être mis en oeuvre pour des nappes fibreuses de toute composition, réalisées à partir de fibres naturelles, artificielles et/ou synthétiques, prises seules ou en mélange.

Pour la réalisation de non-tissés absorbants, il peut être envisagé de réaliser une nappe constituée en totalité par des fibres de viscose.

De préférence, on utilisera cependant un mélange de fibres artificielles absorbantes (viscose) et de fibres synthétiques, tels que polyester ou polypropylène.

Dans de tels mélanges, le titre des fibres élémentaires et leur longueur sont de préférence similaires et sont, par exemple, compris entre 1 dtex et 3,3 dtex, la longueur étant comprise entre 20 mm et 60 mm.

Il peut également être envisagé d'adapter le procédé pour incorporer à la nappe des fibres naturelles, telles que fibres de bois, par exemple par nappage pneumatique suivi d'un liage hydraulique au moyen de rampes de jets agissant contre la face sur laquelle ont été distribuées les fibres de bois.

Cette opération de nappage pneumatique et liage est réalisée avant le traitement de conformation sur l'ensemble embossé, les jets de cet ensemble agissant de préférence contre la surface revêtue de fibres de bois.

### Description sommaire des dessins

L'invention et les avantages qui en ressortent sera cependant mieux comprise grâce aux exemples de réalisation qui suivent, donnés à titre indicatif mais non limitatif, et qui sont illustrés par les schémas annexés dans lesquels :
- la figure 1 est une vue schématique de l'ensemble d'une ligne de production d'une nappe non-tissée conformément à l'invention, dont la cohésion est donnée par l'action de jets d'eau sous pression, les figures 1a et 1b étant des vues agrandies des zones cerclées de cette figure 1 et, la figure 1c illustrant la structure d'une zone de liage conventionnelle utilisée dans le cadre des exemples comparatifs qui seront donnés ultérieurement ;
- la figure 2 est une vue schématique d'une ligne de production d'une nappe non-tissée réalisée conformément à l'invention et permettant la réalisation de nappes mixtes, fibres synthétiques/fibres de bois, les figures 2a,2b,2c,2d étant des vues agrandies des zones cerclées de la figure 2 ;
- la figure 3 est une reproduction d'une structure embossée utilisée dans le cadre de l'invention et la figure 4 la reproduction de l'effet obtenu sur le produit final ;
- la figure 5 illustre une autre forme de réalisation dans laquelle la surface embossée permet d'obtenir une effet en creux et en relief de type " crêpé ".

### Manière de réaliser l'invention

En se reportant aux figures annexées, et plus particulièrement aux figures 1, la et 1b, une ligne de production permettant de réaliser un non-tissé conformément au procédé selon l'invention, se compose essentiellement d'un ensemble, désigné par la référence générale (1), permettant de réaliser par cardage ou autre technique similaire, une nappe pouvant être constituée soit en totalité de fibres artificielles, viscose notamment, soit d'un mélange de fibres artificielles et de fibres synthétiques, tel que polyester ou polypropylène.

A la sortie de la zone de conformation de la nappe (10), cette dernière est transférée sur un tapis transporteur poreux (11) constitué par exemple par une toile sans fin réalisée en monofilament synthétique, notamment en polyester, qui présente une porosité comprise entre 30 et 60 %, c'est-à-dire un rapport entre les surfaces pleines et les surfaces vides compris entre 30 et 60 %, de préférence voisin de 50 %.

Ce support poreux (11) est associé, d'une manière similaire aux enseignements du FR-A-2 730 246, à un ensemble de traitement par jets d'eau permettant d'une part, d'assurer la compression et le mouillage de la nappe (10) formée et, d'autre part, de soumettre cette nappe à l'action de rampes de jets d'eau. Un tel ensemble comprend essentiellement un tambour cylindrique rotatif désigné par la référence générale (20) en appui contre la surface du tapis transporteur (11).

Une première rampe de jets d'eau (21) est disposée en dessous du support (11) et permet de réaliser le prémouillage de la nappe (10). Cette rampe est disposée à une distance comprise entre 70 et 100 mm du support poreux (11) et forme un rideau d'eau permettant de mouiller la nappe comprimée et entraînant un premier entremêlement léger de la nappe.

Le tambour (20) se compose d'un cylindre rotatif conventionnel à structure en nid d'abeille (non représenté aux figures annexées), qui est recouvert d'une feuille métallique (22) comportant des micro-perforations, réparties de manière aléatoire à sa surface ou par une structure tissée. Ce cylindre rotatif entoure un second tambour cylindrique coaxial (23) fixe, creux, relié à une source de vide partiel pour former une caisse aspirante, l'aspiration s'exerçant au travers de fentes (26) situées en regard de la zone d'action des jets d'eau.

Après prémouillage au moyen de la rampe (21), et ainsi que cela ressort des figures 1 et 1a, la nappe (10) est soumise à l'action de jets d'eau sous pression (27) provenant de deux rampes conventionnelles (24, 25).

Eventuellement, il pourrait être envisagé de n'avoir qu'une seule rampe (24) ou plus de deux rampes successives associées au tambour (20).

Ces rampes (21,24,25) sont formées d'injecteurs contigus disposés à des distances prédéterminées les uns des autres.

En regard de chaque rampe (21,24,25), le tambour comporte une fente (26) qui s'étend sur toute la longueur d'une génératrice, dont la largeur est en général comprise entre 5 mm et 30 mm et au travers de laquelle est récupérée l'eau des jets (27).

Après liage sur l'ensemble (20), la nappe est soumise à l'action d'un second ensemble (28) réalisé conformément à l'invention, et dont la structure générale ressort de la figure 1b. Cet ensemble (28) est constitué par un tambour rotatif aspirant (29), constitué également par une structure cylindrique en nid d'abeille, non représentée à la figure 1b, et qui supporte, non pas une bande micro-perforée comme pour l'ensemble de traitement (20), mais un revêtement constitué par une plaque ajourée (29). A titre indicatif, les perforations de cette plaque (29) peuvent avoir un diamètre de 3 mm, l'entraxe entre deux orifices consécutifs étant de 4 mm et les orifices étant décalés d'une rangée à la suivante.

Conformément à l'invention, la surface perforée (29) est revêtue d'une structure ajourée (30), en forme de manchon, présentant une succession de zones en relief et en creux.

Cette structure ajourée (30) est constituée par une toile ajourée en fils métalliques, plus particulièrement en fils de bronze, comportant un taux d'ouverture compris entre 10 % et 50 %, ladite toile ayant été embossée, comme cela ressort des figures 3 et 5, pour comporter une succession de zones en relief et en creux. Ces zones en relief et en creux peuvent avoir une structure régulière, par exemple une forme de chevrons comme illustré à la figure 3 ou une configuration formant des motifs irréguliers donnant par exemple un aspect crêpé tel qu'illustré par la figure 5.

Ainsi que cela ressort de la figure 1b, lors de son passage dans cette zone de traitement additionnel (28), la nappe pré-liée est restructurée par action d'une ou plusieurs séries de jets, provenant d'injecteurs hydrauliques conventionnels au nombre de deux dans le cas présent. Sous l'action de ces jets, la nappe épouse la configuration des zones en relief et en creux de la structure ajourée (30). Après traitement, la nappe traitée (31) est amenée sur un convoyeur (32) où l'eau est éliminée, par exemple à l'aide d'une caisse aspirante disposée en dessous du convoyeur (32), puis elle est séchée par passage sur un cylindre à air traversant (33) et ayant une température de l'ordre de 150°C avant d'être réceptionnée sous la forme d'un enroulement (34).

La figure 2 illustre une seconde forme de réalisation d'une ligne de production d'un non-tissé, permettant la réalisation de nappes mixtes, fibres synthétiques - fibres cellulosiques, bois par exemple, adaptée pour la mise en oeuvre du procédé conforme à l'invention.

Les figures 2a, 2b, 2c et 2d sont des vues agrandies des zones de traitement cerclées sur la figure 2.

D'une manière générale, une telle ligne de production est réalisée conformément aux enseignements du document FR-A-2 781 818, qui permet de réaliser des non-tissés constitués d'un mélange de fibres élémentaires de nature différente, et plus particulièrement d'un mélange de fibres synthétiques, associé à des fibres cellulosiques, notamment des fibres de bois.

D'une manière générale, dans une telle installation, on réalise un non-tissé mixte de la manière suivante. Tout d'abord, on réalise par cardage (1) ou autre technique conventionnelle, un premier voile (10) à partir de fibres chimiques. On soumet ensuite la nappe fibreuse (10) produite, à un traitement de liage au moyen de jets d'eau sur un premier ensemble de traitement désigné par la référence (40).

Dans cette phase de traitement, les deux faces de la nappe fibreuse (10) sont soumises à l'action de jets d'eau par passage autour de deux cylindres aspirants, le premier comportant des micro-perforations en surface, et le second étant revêtu d'une toile grossière comme cela ressort de la figure 2a.

Après avoir traité la nappe, celle-ci est transférée sur un convoyeur (50) et l'on dépose à la surface de ladite nappe (10) des fibres naturelles (52), telles que des fibres de bois (voir figure 2b).

La structure complexe, nappe de fibres synthétiques (10) revêtue de fibres naturelles (52), est alors soumise à l'action d'une nouvelle série de jets d'eau par l'intermédiaire d'un ensemble désigné par la référence générale (53), positionné au-dessus d'un second convoyeur. Ce traitement assure non seulement le liage mais également le prémouillage de la nappe nécessaire pour la mise en oeuvre du procédé conforme à l'invention
La structure complexe ainsi réalisée est ensuite traitée conformément à l'invention sur un ensemble, désigné par la référence générale (28), illustré par la figure 2d, ensemble qui est similaire à celui illustré à la figure 1b, et qui a été décrit précédemment.

Après traitement, on obtient, un non tissé mixte (31), comportant des motifs en relief et en creux, qui est réceptionné sur un tapis (32) pour être ensuite séché en (33) et réceptionné en (34).

### Exemple 1

Le procédé conforme à l'invention est mis en oeuvre sur une installation telle qu'illustrée par les figures 1, 1a et 1b et ce, en vue de réaliser un produit conforme à l'invention, constitué d'un seul type de fibres hydrophiles, à savoir de fibres de viscose.

Pour ce faire, on réalise une nappe (10), pesant environ 65 gm² composée de 100 % de fibres de viscose de 1,7 dtex et de 38 mm de longueur, cette nappe étant produite à une vitesse de 50 m/min par une carde pour non-tissés (1).

Cette nappe (10) est transportée par un tapis de convoyage (11) sur une unité de liage hydraulique du type commercialisé sous la dénomination " *Jetlace 2000"* adaptée pour la mise en oeuvre du procédé conforme à l'invention.

La nappe (10) est compactée entre le convoyeur (11) de transport et un premier cylindre (20) de liage revêtu d'une enveloppe micro-perforée, les trous étant disposés de manière aléatoire tel que décrit dans le brevet français 2 734 285. Lors du compactage, le voile est mouillé par l'intermédiaire de la rampe (21) située derrière le convoyeur de transport, juste après le point de compactage, rampe qui est disposée perpendiculairement à la génératrice du cylindre.

Le voile ainsi compacté et mouillé est alors soumis à l'action de deux injecteurs hydrauliques successifs (24,25) projetant des jets d'eau (27) de 120 microns de diamètre à des vitesses croissantes de 100 et 125 m/seconde, les jets d'eau étant espacés les uns des autres de 1,2 mm.

Après traitement de liage, le voile lié subit un traitement additionnel conforme à l'invention (figure 1b) en le faisant passer sur un cylindre également revêtu d'une enveloppe perforée (29) sur laquelle est disposé un manchon constitué par un tissu de bronze (30) comportant 15 fils/cm et 15 trames/cm, ayant un diamètre de 0,24 mm et présentant un taux de vide de 40,8 %.

Ce manchon en bronze (30) est embossé de manière à présenter un motif en forme de chevrons (comme représenté à la figure 5), dont la profondeur est de l'ordre de un millimètre et demi (1,5 mm).

Le voile fibreux est soumis à l'action de deux injecteurs hydrauliques successifs délivrant des jets de 120 microns de diamètre à une vitesse de 200 m/seconde, les jets étant espacés les uns des autres de 0,6 mm.

Le voile est ensuite transféré sur un tapis aspirant (32) connecté à un générateur de vide, puis séché à la température de 145°C dans un four (33) à air traversant, pour être enfin réceptionné par exemple sous forme d'un enroulement (34).

On obtient un non-tissé qui pèse environ 60 g/m² et qui présente un motif sous la forme de chevrons (35), tel qu'illustré à la figure 4, ce motif ayant une excellente définition. Il est permanent et résistant aux frottements.

### Exemple 2

Les conditions de traitement sont les mêmes que celles données à l'exemple 1.

On réalise un produit constitué par un mélange de fibres de viscose et de polyester 70/30.

Les fibres ont un titre de 1,7 dtex et une longueur de 38 mm.

La nappe formée pèse, à la sortie de la carde environ 65 g/m² et après traitement 60 g/m².

### Exemple 3

Cet exemple illustre un mode de réalisation concret d'un non-tissé conforme à l'invention, constitué d'un mélange de fibres synthétiques et de fibres naturelles, et plus particulièrement de fibres cellulosiques, bois notamment.

Selon cet exemple de réalisation, on utilise une ligne de production, tel qu'illustré à la figure 2 et qui, d'une manière générale, est réalisée conformément aux enseignements du document FR-A-2 781 818, si ce n'est qu'elle comporte, avant séchage en (33) et après traitement de liage et de prémouillage réalisé par les jets (53), un ensemble additionnel de traitement (28) par action de jets d'eau, ledit ensemble comprenant une surface mobile aspirante, se présentant sous la forme d'un tambour couvert d'une structure ajourée (30), constitué par une toile tissée en fil métallique, conformée pour présenter une succession de zones en relief et en creux

Dans cet exemple de réalisation, on réalise à 60 m/min. un premier voile (10) pesant 30 g/m², constitué de fibres de polyester de 38 mm et de 1,7 dtex, qui est introduit sur une unité de liage hydraulique, du type commercialisé par le Demandeur sous la dénomination *« Jetlace 2000* », par le biais d'un convoyeur de transport (11).

Le voile est compacté entre ce convoyeur et un premier ensemble désigné par la référence générale (40) et qui comprend un cylindre de liage revêtu d'une enveloppe microperforée, dont les trous sont disposés de manière aléatoire. Après compaction, le voile est pré-mouillé par l'intermédiaire d'une rampe située derrière le convoyeur de transport (11), juste après le point de compactage et disposée perpendiculairement à la génératrice du cylindre.

Le voile ainsi compacté et mouillé est soumis à l'action de deux injecteurs hydrauliques projetant des jets d'eau de 120 microns de diamètre, à des vitesses croissantes de 78 et 94 m/s, les jets d'eau étant espacés les uns des autres de 1,2 mm.

Le voile est alors introduit sur l'ensemble désigné par la référence générale (48) et qui comprend un deuxième cylindre revêtu d'une toile grossière constituée de 9 fils par centimètre, en bronze, de section rectangulaire de 0,33 mm par 6,64 mm de côtés en sens chaîne et de 9 fils par centimètre, également en bronze de 0,46 mm de diamètre dans le sens trame.

Deux injecteurs hydrauliques sont disposés au-dessus de ce cylindre. Ils projettent sur le voile des jets d'eau de 120 microns de diamètre à des vitesses de 100 m/s, les jets étant espacés les uns des autres de 0,5 mm.

Le voile est alors exprimé à l'aide d'une caisse aspirante reliée à un générateur de vide.

Le produit à la sortie de ce convoyeur présente un aspect gaufré de type pyramidal, avec des zones de densité de fibres différentes.

Le voile est alors introduit sur une machine de nappage pneumatique (51), qui dépose 35g/m² de fibres de cellulose.

Après dépôt de ces fibres, le voile est introduit sur un autre convoyeur (54) au-dessus duquel sont disposés quatre injecteurs hydrauliques (53), projetant des jets d'eau de 120 microns de diamètre espacés les uns des autres de 0,6 mm à des vitesses de 150 m/s.

Le produit ainsi obtenu se présente donc sous la forme d'une nappe pré-liée et humidifiée qui est ensuite transférée à un ensemble additionnel de traitement, désigné par la référence générale (28). Un tel ensemble comprend un cylindre revêtu d'un manchon en bronze identique à celui utilisé dans l'exemple (1), et qui est embossé de manière à présenter un motif en forme de chevrons.

Le voile fibreux est soumis à l'action de deux injecteurs hydrauliques successifs, délivrant des jets de 120 microns de diamètre à une vitesse de 60 m/s, les jets étant espacés les uns des autres de 0,6 mm.

Le produit ainsi obtenu conformément au procédé selon l'invention est ensuite transféré sur un tapis aspirant (32), connecté à un générateur de vide, puis séché à la température de 160°C, dans un four à air traversant, pour être enfin réceptionné sous forme d'un enroulement (34).

Après séchage, on obtient un complexe présentant des motifs en relief et en creux, illustré à la figure 4.

### Exemples comparatifs

On réalise les mêmes exemples que précédemment aux différences près suivantes.

Pour les exemples 1 et 2, ils sont réalisés sur une installation dans laquelle l'ensemble de traitement (28) tel qu'illustré à la figure 1b, est réalisé au moyen d'une deuxième série de traitements par jets, tel qu'illustré à la figure 1c, c'est à dire sur un tambour aspirant conventionnel, dont le revêtement de surface est constitué par une feuille micro-perforée (22), similaire à celle utilisée pour le traitement de préliage.
Concernant l'exemple 3, il est réalisé sur une ligne de production, telle qu'illustrée à la figure 2, mais ne comportant pas d'ensemble de traitement (28).

En procédant de cette manière, on obtient des non-tissés ayant la même composition, et pratiquement le même poids que ceux réalisés conformément à l'invention, mais qui ne comportent pas de motifs.

Les produits obtenus conformément à l'invention et ceux des exemples comparatifs, sont testés pour déterminer l'épaisseur, la densité, la résistance dans le sens long (SL) et dans le sens travers (ST), l'allongement dans le sens long et dans le sens travers et le taux d'absorption d'eau.

Les résultats sont regroupés dans le tableau ci-après.

**TABLEAU**

| **Caractéristiques** | | **Exemple 1** | **comparatif** | **Exemple 2** | **comparatif** | **Exemple 3** | **Comparatif** |
|---|---|---|---|---|---|---|---|
| **Poids g/m2** | | 60 | 60 | 60 | 60 | 55 | 55 |
| **Epaisseur en mm** | | 0,71 | 0,50 | 0,82 | 0,58 | 0,61 | 0,44 |
| **Densité en g/cm3** | | 0,085 | 0,12 | 0,073 | 0,103 | 0,090 | 0,125 |
| **Résistance** | Sec | 115 | 120 | 112 | 114 | 108 | 110 |
| **sens long (SL)N/50mm** | Humide | 58 | 59 | 98 | 92 | 99 | 101 |
| **Résistance** | Sec | 21 | 20 | 18 | 22 | 21 | 19 |
| **sens travers (ST)N/50mm** | Humide | 15 | 14 | 17 | 20 | 18 | 17 |
| **Allongement** | Sec | 25 | 29 | 30 | 27 | 31 | 30 |
| **sens long (SL) en %** | Humide | 26 | 28 | 35 | 33 | 30 | 29 |
| **Allongement** | Sec | 123 | 134 | 129 | 133 | 185 | 189 |
| **sens travers (ST) en %** | Humide | 99 | 100 | 124 | 126 | 184 | 185 |
| **Taux d'absorption g/g** | | 928 | 906 | 850 | 826 | 833 | 824 |

Par rapport à des produits réalisés de manière conventionnelle, et ainsi que cela ressort du tableau ci-dessus, les matériaux réalisés conformément à l'invention présentent comme avantage d'être beaucoup plus épais à poids égal.

Par ailleurs, leur résistance tant dans le sens long que dans le sens travers sont comparables à celles des produits réalisés de manière conventionnelle, ce qui leur garantit la stabilité et la résistance à l'usage.

Outre leur épaisseur accrue, les nouveaux produits ont un aspect textile flatteur et avantageux qui accroît leur valeur commerciale.

Bien entendu, l'invention n'est pas limitée aux exemples concrets de réalisation donnés précédemment, mais elle en couvre toutes les variantes réalisées dans le même esprit.

Par ailleurs, si dans les exemples donnés, on utilise un tissu en bronze embossé comportant 15 fils en chaîne et en trame, dont le diamètre est de 0,24 mm et le taux d'ouverture de 40,8 %, il pourrait être envisagé d'utiliser d'autres types de structures embossées.

A titre d'exemple, lorsque l'on réalise des produits similaires à ceux donnés dans les exemples cités, ayant non pas un aspect « chevrons » tel qu'illustré par les figures 3 et 4, mais un aspect « crêpé » tel qu'illustré à la figure 5, il a été constaté que l'on obtenait une meilleure définition et une augmentation du relief des motifs en utilisant un tissu embossé réalisé à partir de fils de bronze de plus faible diamètre ayant une densité plus importante en fil.

A titre indicatif, pour réaliser de tels tissus, la toile en bronze embossée présente 23,5 fils/cm tant en chaîne qu'en trame, lesdits fils ayant un diamètre de 0,19 mm et le taux d'ouverture étant de 30,5 %.

Par ailleurs, comme indiqué préalablement dans la description et ainsi que cela est illustré par la figure 2, le procédé conforme à l'invention peut également être mis en oeuvre pour l'obtention de non-tissés mixtes constitué d'un mélange de fibres de nature différente.

## Revendications

1. Procédé pour la réalisation d'un non-tissé constitué au moins pour partie de fibres élémentaires hydrophiles, qui consiste, en continu :
• à réaliser par cardage ou autre technique conventionnelle une nappe fibreuse (10)
• à comprimer et humidifier ladite nappe ;
• à soumettre la nappe humidifiée et comprimée à un traitement de liage au moyen de jets d'eau agissant au moins contre l'une de ses faces, la nappe étant supportée par un tambour rotatif comportant des micro-perforations distribuées de manière aléatoire, un vide partiel étant appliqué à l'intérieur dudit tambour ;
• à transférer ladite nappe liée à un ensemble (32,33) permettant son égouttage et son séchage avant de la réceptionner notamment sous la forme d'un enroulement,
***caractérisé* en ce que**, après traitement de liage (20) au moyen de jets d'eau et avant séchage et réception, la nappe pré-liée et humidifiée est transférée à un ensemble additionnel de traitement (28) par action d'une ou plusieurs séries de jets d'eau, ledit ensemble comprenant une surface mobile aspirante se présentant sous la forme d'un tambour recouvert d'un manchon amovible définissant une structure ajourée (30) constituée par une toile tissée en fils de bronze, conformée pour présenter une succession de zones en relief et en creux, les reliefs étant obtenus par embossage, le taux de vide par rapport à la surface étant compris entre 10 et 50 %, et la hauteur globale entre le fond des partie creuses et la partie supérieure des zones en relief étant comprise entre 0,5 et 2 mm.

2. Nappe non-tissée présentant une succession de zones en relief et en creux, obtenue par la mise en oeuvre du procédé selon la revendication 1, la hauteur globale entre le fond des parties creuses et la partie supérieure des zones en relief étant comprise entre 0,5 mm et 2 mm.

3. Nappe non-tissée selon la revendication 2, **caractérisée en ce qu'**elle est constituée en totalité par des fibres de viscose.

4. Nappe non-tissée selon la revendication 2, **caractérisée en ce qu'**elle est constituée d'un mélange de fibres artificielles absorbantes et de fibres synthétiques.

5. Nappe non-tissée selon la revendication 2, **caractérisée en ce qu'**elle est à base de fibres élémentaires chimiques, artificielles et/ou synthétiques, prises seules ou en mélange, associées à des fibres naturelles, telles que des fibres de bois.

6. Nappe non-tissée selon la revendication 5, **caractérisée en ce que** les reliefs sont de type « crêpé ».

7. Utilisation de nappes non-tissées selon l'une des revendications 2 à 6, comme matériau d'essuyage ou support pour lingettes humides.

## Claims

1. Method for producing a nonwoven consisting at least partially of hydrophilic elementary fibres, which involves continuously:
• producing a fibrous web (10) by carding or another conventional technique;
• compressing and moistening said web;
• subjecting the moistened and compressed web to a bonding treatment by means of water jets acting at least against one of its faces, the web being supported by a rotary drum comprising randomly distributed microperforations, a partial vacuum being applied to the interior of said drum;
• transferring said bonded web to an assembly (32, 33) making it possible to drain and dry it before it is received, in particular in the form of a wound package,
**characterized in that**, after bonding treatment (20) by means of water jets and before drying and reception, the prebonded and moistened web is transferred to an additional assembly (28) for treatment by the action of one or more series of water jets, said assembly comprising a movable suction surface taking the form of a drum covered with a detachable sleeve defining an open-work structure (30) consisting of a woven bronze-wire cloth and shaped to have a succession of raised and recessed zones, the raised zones being obtained by embossing, the void/surface ratio being between 10 and 50%, and the overall height between the bottom of the recessed parts and the upper part of the raised zones being between 0.5 and 2 mm.

2. Nonwoven web having a succession of raised and recessed zones obtained by the implementation of the method according to Claim 1, the overall height between the bottom of the recessed parts and the upper part of the raised zones being between 0.5 and 2 mm.

3. Nonwoven web according to Claim 2, **characterized in that** it consists entirely of viscose fibres.

4. Nonwoven web according to Claim 2, **characterized in that** it consists of a mixture of absorbent artificial fibres and of synthetic fibres.

5. Nonwoven web according to Claim 2, **characterized in that** it is based on chemical, artificial and/or synthetic fibres taken alone or in a mixture and associated with natural fibres, such as wood fibres.

6. Nonwoven web according to Claim 5, **characterized in that** the raised zones are of the "crinkled" type.

7. Use of nonwoven webs according to one of Claims 2 to 6, as wiping material or as bucking for wet wipes.

## Patentansprüche

1. Verfahren zur Herstellung eines Vliesstoffes, der zumindest teilweise aus wasseraufnehmenden Grundfasern besteht, das die kontinuierlichen Schritte aufweist:
• Herstellen eines Faservlieses (10) durch Kardieren oder eine andere konventionelle Technik;
• Komprimieren und Befeuchten besagten Vlieses;
• Unterziehen des befeuchteten und komprimierten Vlieses einer Bearbeitung zum Binden mittels Wasserstrahlen, die gegen mindestens eine der Seiten gerichtet sind, wobei der Vlies durch eine drehbare Trommel, die in zufälliger Weise verteilte Mikroperforationen aufweist, gestützt ist, wobei ein Teilvakuum im Innern besagter Trommel erzeugt wird;
• Bringen besagten gebundenen Vlieses zu einer Anordnung (32, 33) , die seine Entwässerung und seine Trocknung ermöglicht vor seiner Entgegennahme insbesondere in Form einer Aufwicklung,
**dadurch gekennzeichnet, dass**, nach der Behandlung zum Binden (20) mittels Wasserstrahlen und vor der Trocknung und Entgegennahme, der vorgebundene und befeuchtete Vlies zu einer zusätzlichen Anordnung zur Behandlung (28) durch Bearbeitung mit einer oder mehreren Reihen von Wasserstrahlen gebracht wird, wobei besagte Anordnung eine saugende bewegte Oberfläche in Form einer Trommel aufweist, die mit einer abnehmbaren, eine durchbrochene Struktur (30) aufweisende Manschette bedeckt ist, die durch ein aus Bronzefäden gewobenes Tuch gebildet ist, das eingerichtet ist, eine Folge von Zonen mit Hervorhebungen und Gräben aufzuweisen, wobei die Hervorhebungen durch Prägung erhalten werden, das Verhältnis des Zwischenraums in Bezug auf die Oberfläche zwischen 10 und 50 % liegt, und die Gesamthöhe zwischen dem Boden der Grabenbereiche und dem höheren Bereich der hervorgehobenen Zonen zwischen 0,5 und 2 mm beträgt.

2. Nichtgewebter Vliesstoff, der eine Folge von Zonen mit Hervorhebungen und Gräben aufweist, welche durch Ausführung des Verfahrens nach Anspruch 1 erhalten wurden, wobei die Gesamthöhe zwischen dem Boden der Grabenbereiche und dem höheren Bereich der hervorgehobenen Zonen zwischen 0,5 und 2 mm beträgt.

3. Nichtgewebter Vliesstoff nach Anspruch 2, **dadurch gekennzeichnet, dass** er vollständig aus Viskose-Fasern besteht.

4. Nichtgewebter Vliesstoff nach Anspruch 2, **dadurch gekennzeichnet, dass** er aus einer Mischung von absorbierenden Kunstfasern und Synthetikfasern besteht.

5. Nichtgewebter Vliesstoff nach Anspruch 2, **dadurch gekennzeichnet, dass** er auf chemischen, künstlichen und/oder sythetischen Grundfasern, alleine oder als Mischung, basiert und mit Naturfasern wie Holzfasern verbunden ist.

6. Nichtgewebter Vliesstoff nach Anspruch 5, **dadurch gekennzeichnet, dass** die Hervorhebungen vom Krepp-Typ sind.

7. Verwendung eines nichtgewebten Vliesstoffes nach einem der Ansprüche 2 bis 6 als Wischstoff oder als Trägermaterial für Feuchttücher.
